# EUROPÄISCHE PATENTSCHRIFT

(11) **EP 1 119 658 B1**
(45) Veröffentlichungstag und Bekanntmachung des Hinweises auf die Patenterteilung: **15.12.2004**
(21) Anmeldenummer: 99950643.9
(22) Anmeldetag: 06.10.1999
(51) Int. Cl.: D06M 13/224

(54) **SCHMÄLZMITTEL FÜR DIE KAMMZUGHERSTELLUNG**
SPINNING OIL FOR PRODUCING COMBED SLIVER
AGENT D'ENSIMAGE POUR LA PRODUCTION DU RUBAN PEIGNE

(30) Priorität: 15.10.1998 DE 19847497
(43) Veröffentlichungstag der Anmeldung: 01.08.2001
(73) Patentinhaber: Cognis Deutschland GmbH & Co. KG, 40589 Düsseldorf (DE)
(72) Erfinder: BECKER, Wolfgang, D-41236 Mönchengladbach (DE); MATHIS, Raymond, D-40627 Düsseldorf (DE); LIPPMANN, Andreas, D-41564 Kaarst (DE)
(86) Internationale Anmeldenummer: PCT/EP1999/007475
(87) Internationale Veröffentlichungsnummer: WO 2000/022223

(56) Entgegenhaltungen:
- WO-A-92/19805
- WO-A-92/21809
- DE-C- 3 936 975

## Beschreibung

Die vorliegende Anmeldung betrifft die Verwendung von Fettsäuremethylestern pflanzlichen Ursprungs als Glättemittel in Schmälzmittel für die Kammzugherstellung von Wolle, eine Schmälze für die Kammzugherstellung sowie ein Verfahren zum Schmälzen von Wolle bei der Kammzugherstellung.

In der Kammgarnspinnerei werden qualitativ hochwertige Fäden aus Stapelfasern gefertigt. Hauptsächlich werden Wolle und Wollmischungen mit PES, PAN oder andere Synthesefasern versponnen. Die Fäden werden einfach oder gezwirnt zu textilen Flächengebilden verarbeitet. Die Wolle, die zu Kammgarnen verarbeitet werden soll, muß vor dem eigentlichen Spinnprozeß durch eine intensiven Waschvorgang von anorganischen und organischen Verunreinigungen befreit werden, um eine problemlose Verarbeitung in der Spinnerei zu gewährleisten. Nach dem Waschen wird die Wolle getrocknet. Durch Entfernen der Faserbegleitstoffe, im besonderen Wollwachs und Fette, werden die statischen und dynamischen Reibungsverhältnisse der Wolle stark verändert, so daß die Weiterverarbeitung der Wolle, im besonderen dort, wo intensive Faser/Faser- und Faser/Metall-Reibungen auftreten, äußerst problematisch ist.

Die während der Wollwäsche veränderten Reibungseigenschaften werden durch das Schmälzen der getrockneten Wolle deutlich verbessert. Die Wolle wird dann durch Krempeln, also dem Herstellen eines Faserverbandes aus den vorbehandelten Stapelfasern weiterverarbeitet. Vor allem während dieser Verarbeitungsstufe wird das Wollfasermaterial durch Faser/Metall-Reibung sehr stark beansprucht. Diese Beanspruchung führt dazu, daß die mittlere Stapellänge der Wolle (Hauteur) reduziert wird. Um dieser Stapeleinkürzung zu begegnen muß die Wolle vor dem Krempeln mit einer geeigneten Schmälze beaufschlagt werden. Die Wolle, die nach dem Krempeln als Krempelband bzw. nach dem Kämmen als Kammzug vorliegt, wird dann durch wiederholtes Dublieren, Verstrecken und anschließendem Ringspinnen zu einem feinen, gleichmäßigen Faden in der Kammgamspinnerei versponnen.

Das Schmälzen ist ein zentraler Arbeitsschritt bei der Kammzugherstellung, da ein erhöhter Anteil an Kurzfasem wie er durch unzureichendes Schmälzen verursacht werden kann, zu einer Verringerung der Ausbeute an Kammzug führt und gleichzeitig negative Auswirkungen auf z. B. die Kammgarnfestigkeit bewirkt. Diese Verluste haben erhebliche ökonomische Auswirkungen. So bedeutet zum Beispiel für einen typischen großen Kammzughersteller eine Verbesserung der Ausbeute um nur 0,3 % bei einer Jahresproduktion von 60.000 t Wollkammzug bereits 180 t zusätzlicher Verkaufsware. In Abhängigkeit von den aktuellen Preisen liegt dann die Gewinnsteigerung für den Hersteller bereits bei über 1 Millionen DM. Die Weltjahresproduktion an Kammzug liegt bei ca. 1,5 Millionen t. Es wird daher weiterhin nach verbesserten Schmälzmitteln für die Kammzugherstellung gesucht.

Als Schmälzmittel bei der Kammzugherstellung werden in der Regel wäßrige Emulsionen von Glättemitteln oder die Produkte pur eingesetzt. Als Glättemittel sind neben Mineralölen insbesondere Fettsäurepolyglykolester sowie reine Fettsäureester bekannt (vergl. Handbuch der Textilhilfsmittel, A. Chwala, V. Anger, Weinheim 1997, Seiten 314 bis 320 und "Die Bedeutung der Schmälze und der Avivage bei der Kammgarnherstellung", W. Becker, in textil praxis international, Oktober 1990). Diese Glättemittel werden üblicherweise in Kombination mit Emulgatoren zu einem Schmälzmittel verarbeitet, daß vorzugsweise vor dem Krempeln auf die Wollfasern aufgebracht wird.

Das Dokument WO-A-92/19805 beschreibt die Verwendung von bestimmten bei 25°C festen Produkten als Glättemittel in Kammölen für die Kammzugherstellung von Wolle. Neben Dialkylethern und Estern von zwei-, drei- und/oder mehrwertigen aliphatischen Alkoholen werden auch Carbonsäure ester von monofunktionellen Alkoholen offenbart. Das Beispiel offenbart Stearinsäure methylester, deren Kombination mit weiteren Additiven als kammol eingeseht wird.

Aus der EP 587 601 B1 der Anmelderin ist bekannt, daß Fettsäuremethylester geeignete Schmälzen bei der Herstellung von Streichgarnen sind. Das Dokument offenbart exemplarisch die Verwendung von Estern auf Basis tierischer Fettsäuremischungen, insbesondere von Talgfettsäuren als Glättemittel in Schmälzmitteln für die Streichgarnspinnerei. Nun werden in der Streichgarnspinnerei aufgrund der andersartigen Weiterbearbeitung der Fasern andere Anforderungen an das Glättemittel gestellt als bei der Kammzugherstellung. Bei beiden Verfahren wird die Wolle in der ersten Prozentstufe (nach dem Waschen, Färben, etc.) kardiert, jedoch unterscheidet sich sowohl der Maschinenpark als auch das Fertigungsziel bei der Kammzugherstellung von der Streichgarnspinnerei erheblich. Kammgarne werden aus feinen Wollen über die Zwischenstufe Kammzug gesponnen. Streichgarne hingegen werden nach dem Krempeln sofort aus den auf der Streichgarnkrempel hergestellten Vorgarnen gesponnen. Die Unterscheide in den Produkten sind im folgenden tabellarisch gegenübergestellt:

| | **Kammgarn** | **Streichgarn** |
|---|---|---|
| Oberflächenstruktur | glatt | rauh, moosig |
| Verwendungszweck | feine Oberbekleidungs- | grobe, robuste Oberbekleidungsgame, Teppichgarne |
| Garnfeinheit | Nm 20-100 (fein) | Nm 0,5-20 (grob) |
| Garngleichmäßigkeit | hoch | relativ gering |

Auch führte eine Verwendung der aus der EP 587 601 B1 exemplarisch offenbarten Methylestern auf Basis von - tierischen - Tallöllfettsäuren nicht zu einer Verbesserung im Bereich der Kammzugherstellung. Es wurde aber überraschenderweise gefunden, daß die Verwendung von Fettsäuremethylestern aus ausgewählten Fettsäuremischungen als Glättemitteln zu einer deutlichen Verringerung des Anteils an Stapeleinkürzungen beim Krempeln von Wollfasern führt.

In einer ersten Ausführungsform wird die Verwendung von C₆₋₂₂-Fettsäuremethylestern aus pflanzlichen Rohstoffen gemäß Anspruch 1 als Glättemittel in Schmälzmitteln für die Kammzugherstellung von Wolle beansprucht.

Die erfindungsgemäß verwendeten Fettsäuremethylester sind handelsübliche Produkte, die durch die an sich bekannte Veresterung der freien Fettsäure oder durch Umesterung von Fettsäuretriglyceriden mit Methanol meist in Gegenwart von sauren Katalysatoren hergestellt werden. Im Sinne der Erfindung werden ausschließlich Fettsäuremethylester verwendet, die durch Umesterung der natürlichen Triglyceride aus pflanzlichen Quellen wie Kokosöl, Palmöl oder Palmkernöl hergestellt worden sind. Die dabei anfallenden Methylester können ohne weitere Aufbereitung, nach destillativer Aufbereitung oder auch nach Hydrierung der ungesättigten Anteile verwendet werden. Besonders bevorzugt ist die Verwendung von solchen Fettsäuremethylestern, die auf Basis von Kokosfettsäuren, Palmkernfettsäuren, Palmölfettsäuren und insbesondere deren Mischungen hergestellt worden sind.
Neben den Glättemitteln aus pflanzlichen Rohstoffen können vorzugsweise auch Emulgatoren und weitere übliche Additive verwendet werden.

Kokosfettsäuren enthalten überwiegend Mischungen von Laurin- und Myristinsäure. Typischerweise finden sich in der Kokosfettsäure 0,2 bis 1 Gew.-% Hexansäure, 5,4 bis 8,0 Gew.-% Octansäure, 6,5 bis 8,5 Gew.-% Decansäure, 45,0 bis 51,0 Gew.-% Laurinsäure, 16,5 bis 18,5 Gew.-% Myristinsäure, 9,0 bis 10,5 Gew.-% Palmitinsäure, 2,0 bis 2,3 Gew.-% Stearinsäure, 0,2 bis 0,4 Gew.-% Behensäure und 8,0 bis 10,0 Gew.-% Ölsäure sowie 0,7 bis 1,0 Gew.-% Linolsäure.
Palmkernfettsäuren weisen typischerweise die folgende Zusammensetzung auf: Capron-, Capryl-, Caprinsäure 9 Gew.-%, Laurinsäure 50 Gew.-%, Myristinsäure 15 Gew.-%, Palmitinsäure 7 Gew.-%, Stearinsäure 2 Gew.-%, Ölsäure 15 Gew.-%, Linolsäure 1 Gew.-%. Die Palmfettsäuren setzten sich typischerweise wie folgt zusammen: Myristinsäure 2 Gew.-%, Palmitinsäure 42 Gew.-%, Stearinsäure 5 Gew.-%, Ölsäure 41 Gew.-%, und Linolsäure 10 Gew.-%.

Erfindungsgemäß werden diese Methylestermischungen als Glättemittel in Schmälzmitteln verwendet, wobei die Schmälzmittel zu 50 bis 95 Gew.-% und insbesondere zu 60 bis 80 Gew.-% die oben beschriebenen Fettsäuremethylester enthalten.

Ein weiterer Gegenstand der Anmeldung sind daher Schmälzmittel für die Kammzugherstellung enthaltend
a) 60 bis 80 Gew.-% C₆₋₂₂ Fettsäuremethylester aus pflanzlichen Rohstoffen auf Basis Kokosfettsäure, Palmkernfettsäure, Palmölfettsäure im Gewichts verhältnis 1:1:1 als Glättemittel
b) 5 bis 30 Gew.-% Emulgatoren
c) 0 bis 10 Gew.-% Additive

Die erfindungsgemäßen Schmälzmittel enthalten als Glättemittel Fettsäuremethylester auf Basis von Kokosfettsäure, Palmkernfettsäure oder Palmölfettsäuren und deren Mischungen. Es werden Mischungen von Methylestern auf Basis Kokosfettsäure, Palmkernfettsäure und Palmölfettsäuren verwendt, bei denen die drei unterschiedlichen Methylester im Mengenverhältnis 1 : 1 : 1 vorliegen.

Als Additive können die erfindungsgemäßen Schmälzmittel Korrosionsschutzmittel, Antistatika, Haftvermittler, Bakterizide, Antioxidantien, pH-Wert-Regulantien und Viskositätsverbesserer enthalten.

Als Emulgatoren eignen sich nichtionische, anionische und kationische Emulgatoren, beispielsweise Partialester von Di- und/oder Triglycerin, wie Triglycerinmonooleat, alkoxylierte, vorzugsweise ethoxylierte und/oder propoxylierte Fette, Öle, C₈₋₂₂-Fettsäuren, C₈₋₂₂-Fettalkohole und/oder C₈₋₂₂-Fettsäuremono- und/oder diethanolamide, wie gegebenenfalls ethoxy-lierte Ölsäuremono- oder diethanolamid, alkoxylierte, vorzugsweise ethoxy-lierte C₈₋₂₂-Fettsäuren, deren OH-Gruppe durch eine C₁₋₄-Alkoxygruppe ersetzt ist, Alkali- und/oder Ammoniumsalze von C₈₋₂₂-Alkylsulfonaten, Alkali- und/oder Ammoniumsalze von C₈₋₂₂-Alkylsulfosuccinaten, wie Natriumdioctylsulfosuccinat, und/oder Aminoxide, wie Dimethyldodecylaminoxid.

Als Viskositätsanhebung, d. h. zur Erhöhung der Viskosität des Schmälzmittels, können prinzipiell Triglyceride wie das höherviskose Rüböl oder polymere Verbindungen eingesetzt werden. Aus der deutschen Patentschrift DE 39 36 975 sind Spulöle bekannt, die zur Verhinderung der Abspritzneigung des Spulöls Fettalkoholpolymethacrylate enthalten. Aus der deutschen Offenlegungsschrift DE 39 24 160 sind Additive mit carboxylgruppenfreien Homo- und/oder Mischpolymere von Estern der Acrylsäure und/oder Methacrylsäure mit Grenzviskositäten [η] von wenigstens 300, bevorzugt 800 ml g⁻¹, gemessen bei 20 °C in Tetrahydrofuran, bekannt. Die angegebenen Grenzviskositäten [η] sind fachüblich und werden beispielsweise bei Vollmert, "Grundriß der Makromolekularen Chemie", Band III, Seiten 55 bis 61, Verlag E. Vollmert, Karlsruhe 1982, beschrieben. Die beschriebenen Additive vermögen aufgrund ihrer hohen Grenzviskosität das Fadenzieh- und/oder das Haftvermögen von Ölen und/oder Fetten zu verbessern.

Die erfindungsgemäßen Schmälzmittel werden auf an sich bekannte Weise hergestellt, indem die angegebenen Bestandteile in den angegebenen Mengen bei Temperaturen zwischen 18 und 25 °C miteinander in beliebiger Reihenfolge gemischt werden.

Die Schmälzmittel können pur oder vorzugsweise in Form wäßriger Emulsionen eingesetzt werden. Ein weiterer Gegenstand der Anmeldung betrifft ein Verfahren zum Schmälzen von Wolle bei der Kammzugherstellung, wobei die Wolle vor dem Krempeln mit einer wäßrigen Emulsion, die einen Aktivsubstanzgehalt - bezogen auf das Gewicht der Wolle - von 0,25 bis 0,60 eines Schmälzmittels gemäß der obigen Beschreibung enthält, behandelt wird. Die Textilfasern liegen als Flocke vor. 6

### Beispiele

Es wurden zwei erfindungsgemäße Krempelschmälzen, die Fettsäuremethylester aus pflanzlichen Rohstoffen enthalten, untersucht. Die Schmälzen wurden durch einfaches Verrühren der Rohstoffe hergestellt. Die für die Versuche vorgesehene gewaschene Wolle wurde zur Hälfte mit einem standardmäßig verwendeten Textilhilfsmittel auf Basis Talgfettsäuremethylester geschmälzt. Die Restmenge der Wollflocke wurde mit dem erfindungsgemäßen Produkt aviviert. Appliziert wurden jeweils 0,5 Gew.-% Produkt, berechnet auf das Wollgewicht.

Anschließend wurde die Wolle kardiert, nachgestreckt, gekämmt und fertig gestreckt und die Kammzugausbeute des mit dem erfindungsgemäß geschmälzten Produkt (B) mit der Kammzugausbeute des standardmäßig hergestellten Kammzuges (A) verglichen. Die unter A und B genannten Werte stellen die Gewichtsdifferenz, berechnet nach der Formel:$\text{Ausbeute (%) =} \frac{\text{Kammzuggewicht [Kg] x 100}}{\text{Waschflockengewicht [Kg]}}$ zwischen Waschflockengewicht und Fertigkammzug dar. Die Ergebnisverbesserung in % representiert die Verbesserung der Ausbeuten an Kammzug (Differenz A, B), der mit dem erfindungsgemäß hergestellten Produkt produziert wurde. Man erkennt, daß die erfindungsgemäßen Schmälzen eine höhere Ausbeute an Fertigprodukten ermöglichen als bei Verwendung bekannter Produkte auf Basis tierischer Fettsäureester.

**Tabelle 1:**

| **Zusammensetzung der erfindungsgemäßen Schmälzen:** | | |
|---|---|---|
| Beispiel | Mengen [in Gew.-%] | Inhaltsstoffe |
| 1 | 58,00 | Kokos-/Palmkern-/Palmölfettsäuremethylester |
| | 12,00 | Kokosfettsäurediethanolamid |
| | 10,00 | Kokosfettsäure-polyglykolester |
| | 5,00 | EO/PO-Polyglykol, Molmasse: 2500 |
| | 5,00 | Alkansulfonat-Natrium-Salz |
| | 10,00 | Wasser |
| | | |
| 2 | 80,00 | Kokos-/Palmkem-/Palmölfettsäuremethylester |
| | 10,00 | Kokosfettalkohol + 5 EO |
| | 5,00 | Alkansulfonat-Natrium-Salz |
| | 5,00 | Diethanolamin |

**Tabelle 2:**

| **Ergebnisse der Anwendungstechnischen Untersuchungen:** | | | | |
|---|---|---|---|---|
| | | Fertigwarenmenge in % vom eingesetzten Rohstoff | | |
| | Applikationsmenge in % | Versuch 1 | Versuch 2 | Versuch 3 |
| Wollqualität (Länge mm /-durchmesser µ) | | 64/21 | 68/21,6 | 72,2/21,8 |
| A | 0,5 | 88,68 | 90,16 | 88,70 |
| B | 0,5 | 90,64 | 90,70 | 89,70 |
| **Ergebnisverbesserung in %** | | **1,96** | **0,54** | **1,00** |

## Patentansprüche

1. Verwendung von C₆₋₂₂-Fettsäuremethylestern auf Basis Kokosfettsäuren, Palmkemfettsäuren, Palmölfettsäuren oder Mischungen dieser Ester als Glättemittel in Schmälzmitteln für die Kammzugherstellung von Wolle.

2. Verwendung nach Anspruch 1, **dadurch gekennzeichnet, daß** die Fettsäuremethylester in Mengen von 50 bis 95 Gew.-%, vorzugsweise 60 bis 80 Gew.-% - bezogen auf das Schmälzmittel - verwendet werden.

3. Verwendung nach Ansprüchen 1 bis 2, **dadurch gekennzeichnet, daß** die Fettsäuremethylester in Kombination mit Emulgatoren und Additiven verwendet werden.

4. Verfahren zum Schmälzen von Wolle bei der Kammzugherstellung, **dadurch gekennzeichnet, dass** die Wolle vor dem Krempeln mit einer wässrigen Emulsion, die einen Aktivsubstanzgehalt - bezogen auf das Gewicht der Wolle - von 0,25 bis 0,67 Gew.-% eines Schmälzmittels enthält
a) 60 bis 80 Gew.-% C₆₋₂₂ Fettsäuremethylester auf Basis Kokosfettsäure, Palmkemfettsäure, Palmölfettsäure oder Mischungen dieser Ester als Glättemittel
b) 5 bis 30 Gew.-% Emulgatoren
c) 0 bis 10 Gew.-% Additive,
und behandelt wird.

5. Verfahren nach Anspruch 4, **dadurch gekennzeichnet, daß** als Glättemittel ausschließlich Fettsäuremethylester auf Basis von Kokosfettsäuren eingesetzt werden.

6. Verfahren nach Anspruch 4, **dadurch gekennzeichnet, daß** es als Glättemittel ausschließlich Fettsäuremethylester auf Basis von Palmkemfettsäure enthält.

7. Verfahren nach Anspruch 4, **dadurch gekennzeichnet, daß** es als Glättemittel Mischungen von Fettsäuremethylestem auf Basis von Kokosfettsäure, Palmkemfettsäure und/oder Palmölfettsäure enthält.

8. Verfahren nach Anspruch 7, **dadurch gekennzeichnet, daß** des als Glättemittel Mischungen von Kokosfettsäure, Palmkemfettsäure und Palmölfettsäure im Gewichtsverhältnis 1 : 1 : 1 enthält.

9. Schmälzmittel für die Kammzugherstellung, enthaltend
d) 60 bis 80 Gew.-% C₆₋₂₂ Fettsäuremethylester auf Basis Kokosfettsäure, Palmkemfettsäure, Palmölfettsäure im Gewichtsverhältnis 1 : 1 : 1 alt Glättemittel
e) 5 bis 30 Gew.-% Emulgatoren
f) 0 bis 10 Gew.-% Additive

## Claims

1. Use of C6-22-fatty acid methyl esters based on coconut fatty acid, palm kernel fatty acid, palm oil fatty acids or mixtures of these esters as smoothers in lubricants for the production of combed wool slivers..

2. Use of claim 1, **characterized in that** the fatty acid methyl esters are used in amounts of 50 to 95% by weight, preferably 60 to 80% by weight , based on lubricant.

3. Use of claims 1 or 2, **characterized in that** the fatty acid methyl esters are used in combination with emulsifiers and additives.

4. A process for lubricating wool in combed sliver production **characterized in that** the wool is treated with an aqueous emulsion having an active ingredient content based on the weight of the wool - of 0.25 to 0.67% by weight of the lubricant - containing.
a) 60 to 80% by weight of C6-22 fatty acid methyl esters of coconut fatty acid, palm kernel fatty acid, palm oil fatty acid or mixtures of these esters as smoothers
b) 5 to 30% by weight of emulsifiers
c) 0 to 10% by weight of additives

5. The process of claim 4, **characterized in that** the smoothers it includes are exclusively fatty acid methyl esters based on coconut fatty acids.

6. The process of claim 4, **characterized in that** the smoothers ist includes are exclusively fatty acid methyl esters based on palm kernel fatty acid.

7. The process of claim 4, **characterized in that** the smoothers it includes are mixtures of fatty acid methyl esters based on coconut fatty acid, palm kernel fatty acid and/or palm oil fatty acid.

8. The process of claim 7, **characterized in that** the smoothers it includes are mixtures of coconut fatty acid, palm kernel fatty acid and palm oil fatty acid in a weight ratio of 1:1:1.

9. A lubricant for combed sliver production, containing
a) 60 to 80% by weight of C6-22 fatty acid methyl esters based on coconut fatty acid, palm kernel fatty acid, palm oil fatty acid in a weight ratio of 1:1:1 as smoothers
b) 5 to 30% by weight of emulsifiers
c) 0 to 10% by weight of additives

## Revendications

1. Utilisation d'esters méthyliques d'acides gras en C₆ à C₂₂ à base d'acides gras de coprah, d'acides gras de palmiste, d'acides gras d'huile de palme ou de mélanges de ces esters comme agents de lissage dans les produits d'ensimage pour la fabrication de la laine en ruban peigné.

2. Utilisation de la revendication 1,
**caractérisée en ce qu'**
on utilise les esters méthyliques d'acides gras en des quantités de 50 à 95 % en poids, de préférence de 60 à 80 % en poids - par rapport aux produits d'ensimage.

3. Utilisation selon les revendications 1 à 2,
**caractérisée en ce qu'**
on utilise les esters méthyliques d'acides gras en combinaison avec des émulsifiants et des additifs.

4. Procédé d'ensimage de la laine dans la fabrication de ruban peigné,
**caractérisé en ce que**
la laine est traitée avant cardage avec une émulsion aqueuse qui a une teneur en substance active - par rapport au poids de la laine - de 0,25 à 0,67 % en poids d'un produit d'ensimage contenant :
a) 60 à 80 % en poids d'esters méthyliques d'acides gras en C₆ à C₂₂ à base d'acide gras de coprah, d'acide gras de palmiste, d'acide gras d'huile de palme ou de mélanges de ces esters comme agent de lissage,
b) 5 à 30 % en poids d'émulsifiants,
c) 0 à 10 % en poids d'additifs.

5. Procédé selon la revendication 4,
**caractérisé en ce qu'**
on utilise comme agent de lissage exclusivement des esters méthyliques d'acides gras à base d'acides gras de coprah.

6. Procédé selon la revendication 4,
**caractérisé en ce que**
l'agent de lissage contient exclusivement des esters méthyliques d'acides gras à base d'acide gras de palmiste.

7. Procédé selon la revendication 4,
**caractérisé en ce que**
l'agent de lissage contient des mélanges d'esters méthyliques d'acides gras à base d'acide gras de coprah, d'acide gras de palmiste et/ou d'acide gras d'huile de palme.

8. Procédé selon la revendication 7,
**caractérisé en ce qu'**
on utilise comme agent de lissage des mélanges d'acide gras de coprah, d'acide gras de palmiste et d'acide gras d'huile de palme dans un rapport pondéral de 1 : 1 : 1.

9. Produit d'ensimage pour la fabrication de ruban peigné, contenant
d) 60 à 80 % en poids d'esters méthyliques d'acides gras en C₆ à C₂₂ à base d'acide gras de coprah, d'acide gras de palmiste, d'acide gras d'huile de palme dans un rapport pondéral de 1 : 1 : 1 comme agent de lissage,
e) 5 à 30 % en poids d'émulsifiants,
f) 0 à 10 % en poids d'additifs.
